# EUROPÄISCHE PATENTANMELDUNG

(11) **EP 0 750 049 A1**
(43) Veröffentlichungstag der Anmeldung: **27.12.1996**
(21) Anmeldenummer: 96107884.7
(22) Anmeldetag: 17.05.1996
(51) Int. Cl.: C21D 8/02, C22C 38/06

(54) **Ferritischer Stahl und Verfahren zu seiner Herstellung und Verwendung**

(30) Priorität: 16.06.1995 DE 19521836; 16.02.1996 DE 19605696
(71) Anmelder: Thyssen Stahl Aktiengesellschaft, 47166 Duisburg (DE)
(72) Erfinder: Ehrhardt, Bertram, 47226 Duisburg (DE); Heidelauf, Thomas, 46537 Dinslaken (DE); Schaumann, Thomas Wilhelm, 47199 Duisburg (DE)
(74) Vertreter: Cohausz & Florack

(57) **Zusammenfassung**

Die Erfindung betrifft einen Dualphasenstahl mit überwiegend polygonal-ferritischem Gefüge, in dem eine kohlenstoffangereicherte perlitfreie harte zweite Phase eingelagert ist, die aus Martensit und/oder Bainit und/oder Restaustenit besteht, mit hoher Festigkeit und guter Umformbarkeit sowie verbesserter Oberflächenqualität nach einer Warmverformung, ein Verfahren zu seiner Herstellung und Verwendung.

## Beschreibung

Die Erfindung betrifft einen ferritischen Stahl, ein Verfahren zur Herstellung dieses Stahls mit überwiegend polygonal-ferritischem Gefüge und einer oder mehreren kohlenstoffangereicherten Zweitphasen sowie eine bevorzugte Verwendung dieses Stahls. Der Stahl soll hohe Festigkeit und gute Umformbarkeit sowie verbesserte Oberflächenqualität nach einer Warmverformung in der letzten Erzeugungsstufe besitzen.

Bekannt sind Dualphasenstähle, die ein Gefüge, z. B. aus bis zu 80 Vol.-% aus polygonalem relativ weichen Ferrit und Rest aus kohlenstoffreichem Martensit haben. Die in kleinerer Menge vorliegende kohlenstoffreiche zweite Phase ist inselförmig in der voreutektoiden ferritischen Phase eingelagert. Ein derartiger Stahl hat gute mechanische Eigenschaften und günstige Kaltumformbarkeit.

Bekannte Stähle mit überwiegend polygonalem Ferrit im Gefüge sowie darin eingelagertem Martensit bestehen aus (in Masse-%) 0,03 bis 0,12 % C, bis 0,8 % Si und 0,8 bis 1,7 % Mn (DE 29 24 340 C2) oder 0,02 bis 0,2 % C, 0,05 bis 2,0 % Si, 0,5 bis 2 % Mn, 0,3 bis 1,5 % Cr sowie bis 1 % Cu, Ni und Mo (EP 0 072 867 B1). Beide Stähle sind aluminiumberuhigt und enthalten lösliche Restgehalte von weniger als 0,1 % Al. Silizium in diesen Stählen fördert die Ferritumwandlung. In Kombination mit Mangan und gegebenenfalls Chrom wird die Perlitbildung unterdrückt. Dadurch wird die ausreichende Anreicherung von Kohlenstoff in der zweiten Phase sichergestellt und die Bildung von polygonalem Ferrit im überwiegenden Verhältnis zur zweiten Phase erreicht. Diese bekannten Legierungen haben jedoch den Nachteil, daß sich beim Warmwalzen eine inhomogene Oberflächenstruktur ausbildet, die durch Zungen von rotem Zunder sichtbar wird. Nach dem Beizen verbleiben Unebenheiten auf der Oberfläche. Für viele Anwendungsfälle ist derartiges Material nicht verkaufsfähig. Bisher ist es nicht gelungen, die Oberflächenqualität dieser warmgewalzten Stähle zu verbessern. Im übrigen besteht ein Bedarf nach Stählen, die sowohl hohe Festigkeit als auch gutes Kaltumformungsvermögen aufweisen. Diese Anforderungen können duch das Produkt aus Zugfestigkeit und Dehnung Rm · A5 charakterisiert werden. Dieses sollte über 16.000 N/mm² · % sowohl in Walzlängs- als auch in Querrichtung liegen.

Daraus leitet sich die Aufgabe ab, einen Stahl mit überwiegend polygonalem ferritischen Gefüge zu entwickeln, der das hervorragende Spektrum der mechanischen Eigenschaften bekannter Stähle zumindestens in gleicher Größe aufweist, mit Zugfestigkeitswerten Rm > 500 N/mm² und Dehnungswerten A5 > 16000/Rm in % ebenso gut kaltumformbar ist wie die bekannten Stähle, jedoch nach der Erzeugung durch Warmumformung in der letzten Erzeugnisstufe eine bessere Oberflächen-struktur aufweist als die bekannten Stähle.

Zur Lösung dieser Aufgabe wird ein Stahl mit (in Masse-%)
0,05 bis 0,3 % Kohlenstoff
0,8 bis 3,0 % Mangan
0,4 bis 2,5 % Aluminium
0,01 bis 0,2 % Silizium
weniger als 0,08 % Phosphor
weniger als 0,05 % Schwefel
Rest Eisen einschließlich unvermeidbarer Verunreinigungen
mit einem überwiegend aus polygonalem Ferrit und kleineren Anteilen an Martensit und/oder Bainit und/oder Restaustenit bestehenden Gefüge vorgeschlagen, der bei einem Kohlenstoffäquivalent (C_{äqu.}) von größer als 0,1 bis 0,325 mit${\text{C}}_{\text{äqu.}} \text{= % C + 1/20 % Mn + 1/20 % Cr + 1/15 % Mo}$

Aluminium in einer Menge von in Masse-%${\text{Al ≧ 7,6 · C}}_{\text{äqu.}} \text{- 0,36 enthält.}$

Die angestrebte Umwandlung zu Bainit oder Martensit in einer zuvor gebildeten Ferritmatrix bewirkt einen günstigen Eigenspannungszustand des Gefüges mit einem positiven Einfluß auf das Kaltumformvermögen. Gleichzeitig wird das Zugfestigkeitsniveau gegenüber einem ferritisch-perlitischen Gefüge, wie es in den bekannten warmgewalzten Baustählen (St 37 bis St 52) vorliegt, angehoben. Bei ähnlich guter Eignung wie bei den bekannten Baustählen für eine Direktverarbeitung zu geometrisch anspruchsvoll umgeformten Endprodukten, bietet die höhere Festigkeit die Möglichkeit zur Dickenreduktion und damit zur Gewichtseinsparung.

Ein solcher Stahl erreicht nicht nur das gute Festigkeitsniveau bekannter siliziumlegierter Dualphasenstähle sondern weist nach Abschluß der Warmumformung verbesserte Oberflächenqualität auf, wie sie z.B. für Radscheiben von Kraftfahrzeugen gefordert wird, die durch Kaltumformung des warmgewalzten Stahls erzeugt werden.

Zusätzlich können dem Stahl folgende weitere Elemente bis zu den angegebenen Mengen (in Masse-%) zulegiert werden:
bis 0,05 % Titan
bis 0,8 % Chrom
bis 0,5 % Molybdän
bis 0,8 % Kupfer
bis 0,5 % Nickel.

Ein derartiger anstelle von Silizium mit Aluminium legierter Stahl erreicht eine Bruchdehnung A₅ > 34 % bei einem Zugfestigkeitswert Rₘ = 500 N/mm² und eine Bruchdehnung A₅ > 24 % bei einem Zugfestigkeitswert von 700 N/mm², d.h. das Produkt Rm · A5 liegt sicher über 16.000 N/mm² · % sowohl in Walzquerrichtung als auch in Walzlängsrichtung.

Kennzeichen des erfindungsgemäßen Stahls ist der gegenüber bekannten Stählen mit 0,4 - 2,5 % erheblich erhöhte Gehalt an Aluminium. Dafür wurde erfindungsgemäß der Gehalt an Silizium auf weniger als 0,2 % begrenzt.

Bekannte Stähle dieses Typs hatten dagegen meist Siliziumgehalte über 1 %. Die erfindungsgemäß mit Aluminium legierten Stähle weisen die erwünschte perlitfreie Zwei- oder Mehrphasen-Gefügestruktur auf und haben hervorragende Festigkeitseigenschaften. Vor allem ist die Oberflächenqualität des warmverformten Erzeugnisses wesentlich besser, als man dies von siliziumlegierten Stählen bisher kannte. Aluminium stellt bei einem Gehalt im Bereich von 0,4 bis 2,5 % eine umfangreiche Bildung von globularem Ferrit sicher. Die Perlitbildung wird gegenüber siliziumlegierten Stählen stärker verzögert und kann bei Einhaltung der beanspruchten Verfahrensparameter sicher vermieden werden.

Der Kohlenstoffgehalt liegt mit 0,05 bis 0,3 % in dem für gattungsgemäße Stähle üblichen Rahmen.

Mangan wird in einer Menge von 0,8 bis 3,0 % zugegeben, um die Perlitbildung zu vermeiden und um neben Kohlenstoff den Austenit anzureichern. Mangan wirkt mischkristallverfestigend und hebt das Festigkeitsniveau. Die Gehalte an Kohlenstoff und Mangan sind unter den Aspekten der Perlitvermeidung und Wirkung auf die Ferritbildung innerhalb des durch das Kohlenstoffäquivalent gesteckten Rahmens austauschbar. Das Kohlenstoffäquivalent wird ermittelt zu:${\text{C}}_{\text{aqu.}} \text{= % C + 1/20 % Mn + 1/20 % Cr + 1/15 % Mo}$

Höhere Kohlenstoffäquivalenzwerte als 0,1 % bedingen höhere Aluminiumgehalte. Der Schnittpunkt des Kohlenstoffäquivalenzwertes und des dazu passenden Aluminiumwertes soll erfindungsgemäß in dem schraffierten Bereich in der Fig. 1 liegen, um unter großtechnischen Produktionsbedingungen einen Ferritanteil über 70 % und Unterdrückung der Perlitbildung sicherzustellen. Der Kohlenstoffäquivalenzwert sollte zur Sicherstellung der Schweißeignung auf max. 0,325 begrenzt werden.

Ein Zusatz von Titan bis 0,05 % sichert die Stickstoffabbindung und vermeidet die Ausbildung gestreckter Mangansulfide.

Chrom in einer Menge bis 0,8 % kann zur Verbesserung der Martensitanlaßbeständigkeit und zur Vermeidung von Perlitbildung zugesetzt werden.

Molybdän vergrößert in einer Menge bis 0,5 % die Spannbreite erfolgreicher Abkühlraten.

Kupfer und Nickel in einer Menge bis jeweils 0,5 % können zur Absenkung der Umwandlungstemperatur und zur Vermeidung von Perlit beitragen.

Zur Beeinflussung der Einformung von Sulfiden ist eine Behandlung der Metallschmelze mit Kalzium-Silizium sinnvoll.

Die Warmwalzendtemperatur ET sollte im Bereich von$\text{Ar3 - 50 °C < ET < Ar3 + 100 °C}$ liegen.

Die Ar3-Temperatur, die im Bereich von 750 bis 950 °C liegen soll, errechnet sich für Al-Gehalte bis 1 % zu$\text{Ar3 [°C] = 900 + 60 % Al - 60 % Mn - 300 % C}$

Bei Aluminiumgehalten über 1 bis 2,5 % gilt:$\text{Ar3 [°C] = 900 + 100 % Al - 60 % Mn - 300 % C}$

Beim Erzeugen von Warmband aus dem erfindungsgemäßen Stahl sind erhöhte Warmwalzendtemperaturen gegenüber bisher überwiegend nur bis 850 °C zulässig. Das Walzen bei höheren Walzendtemperaturen bewirkt einen positiven Einfluß auf das Warmbandprofil. Das Walzen kann mit geringeren Kräften erfolgen, und die Walzgeschwindigkeit kann erhöht werden. Ein Pendeln des Vorbandes zur Abkühlung vor der Fertigstaffel kann entfallen. Insgesamt ergibt sich hieraus ein Produktivitätsgewinn.

Die Abkühlung von Warmwalzendtemperatur auf die zwischen Raumtemperatur und 500 °C liegende Haspeltemperatur erfolgt beschleunigt mit einer Abkühlungsgeschwindigkeit von 15 bis 70 K/s.

Bei der Abkühlung von Warmwalzendtemperatur kann man bei dem erfindungsgemäßen Verfahren im Bereich von Ar3 bis Ar3 - 200 °C durch Einlegen einer Kühlpause von 2 bis 30 s, in der die Abkühlrate unter 15 K/s liegt, die Ferritbildung weiter fördern.

Fig. 2 zeigt eine schematische Darstellung der Erzeugung von Warmband gekoppelt mit dem Abkühlungsverlauf des erfindungsgemäßen Stahls beim und nach dem Warmwalzen.

Daraus ist erkennbar, daß der unerwünschte Eintritt in das Perlitgebiet sicher vermieden werden kann, wenn die angegebenen Bedingungen für die Warmwalzendtemperatur, die Abkühlungsgeschwindigkeit und die Haspeltemperatur eingehalten werden.

### Beispiel 1

Ein erfindungsgemäßer Stahl A mit den Werten nach Tabelle 1 wurde auf eine Endbanddicke von 3,7 mm warmgewalzt mit einer Warmwalzendtemperatur von 875 °C. Die Abkühlung von dieser Temperatur erfolgte mit 30 K/s auf die in Tabelle 2 angegebenen Haspeltemperaturen (HT). Die Eigenschaften dieses erfindungsgemäßen Stahls A wurden nach DIN EN 10002 an Flachzugproben ermittelt.

Die Werte für die Streckgrenze, Zugfestigkeit, Dehnung und das Streckgrenzenverhältnis für die Lagen längs und quer zur Walzrichtung sind in Tabelle 2 mitgeteilt.

Eine A-Probe wurde bei höherer Temperatur gehaspelt (HT = 685 °C). Diese war nicht perlitfrei und erreichte nicht die geforderten Eigenschaften.

Zum Vergleich wurde in Tabelle 2 auch die entsprechenden Festigkeitseigenschaften eines aus der DE 34 40 752 C2 bekannten Stahls B mit der Zusammensetzung nach Tabelle 1 eingetragen.

Für den erfindungsgemäßen Stahl A wurde die Haspeltemperatur zwischen 80 °C und 350 °C variiert. Die dafür jeweils ermittelten Festigkeitskennwerte machen deutlich, daß der erfindungsgemäße Stahl in dem gesamten Haspelbereich sehr gute Eigenschaften hat, die denen des bekannten siliziumlegierten Vergleichsstahls B mindestens entsprechen.

In Tabelle 2 sind auch die mechanischen Eigenschaften eines erfindungsgemäßen Stahls C der Zusammensetzung gemäß Tabelle 1 mitgeteilt. Die Ergebnisse wurden an einer Rundzugprobe von 4 mm Durchmesser ermittelt. Das Warmwalzen wurde durch einen Flachstauchversuch simuliert. Die Werte wurden in Längsrichtung (Materialflußrichtung) gemessen. Die Haspeltemperatur lag bei der ersten Probe bei 200 °C und bei der zweiten Probe bei 400 °C. Auch dieser Stahl hat das günstige mechanische Eigenschaftsspektrum; dazu aber noch bessere Oberflächenqualität als der Stahl B.

Die in Tabelle 2 mitgeteilten Ergebnisse machen deutlich, daß das Streckgrenzenverhältnis im gesamten Bereich der Haspeltemperatur unter 0,8 liegt.

**Tabelle 1**

| (Chemische Zusammensetzung) | | | | | | | | | |
|---|---|---|---|---|---|---|---|---|---|
| Stahl | C % | Mn % | Si % | P % | Al % | Cr % | N % | S % | C_{äqu} |
| A | 0,076 | 1,45 | 0,053 | 0,019 | 1,23 | 0,35 | 0,002 | <0,001 | 0,16 |
| B* | 0,090 | 0,38 | 0,71 | 0,013 | 0,025 | 0,62 | 0,006 | 0,009 | 0,14 |
| C | 0,090 | 1,51 | 0,03 | <0,005 | 1,19 | 0,50 | 0,005 | 0,004 | 0,19 |
| D | 0,20 | 1,49 | 0,04 | <0,005 | 1,99 | 0,02 | 0,005 | 0,004 | 0,27 |

| | | | | | | | | | |
|---|---|---|---|---|---|---|---|---|---|
| *) Vergleichsstahl | | | | | | | | | |

**Tabelle 2**

| Stahl | Lage zur Walzrichtg. | ET [°C] | HT [°C] | Rp_{0.2}; Reh [N/mm²] | Rₘ [N/mm²] | A₅ (%) | Rp_{0.2}/Rₘ Reh/Rₘ | Rm · A5 N/mm² · % |
|---|---|---|---|---|---|---|---|---|
| A | L | 860 | 80 | 372 | 639 | 30,3 | 0,58 | 19361,7 |
| A | Q | 860 | 80 | 405 | 642 | 27,3 | 0,63 | 17526,6 |
| A | L | 880 | 200 | 379 | 641 | 32,5 | 0,59 | 20832,5 |
| A | Q | 880 | 200 | 402 | 640 | 25,6 | 0,63 | 16384 |
| A | L | 880 | 280 | 320 | 588 | 36,3 | 0,54 | 21344,4 |
| A | Q | 880 | 280 | 395 | 592 | 28,4 | 0,67 | 16812,8 |
| A | L | 880 | 350 | 362 | 545 | 34,9 | 0,66 | 19020,5 |
| A | Q | 880 | 350 | 363 | 542 | 34,8 | 0,67 | 18861,6 |
| A** | L | 880 | 685 | 331 | 477 | 29,9 | 0,69 | 14262,3 |
| A** | Q | 880 | 685 | 376 | 497 | 34,7 | 0,76 | 17245,9 |
| B* | L | | 200 | 368 | 579 | 28,5 | 0,64 | 16501,5 |
| B* | Q | | 200 | 388 | 570 | 26,4 | 0,68 | 15048 |
| C | L | 910 | 400 | 380 | 506 | 37 | 0,48 | 18722 |
| C | L | 880 | 350 | 417 | 524 | 33 | 0,72 | 17292 |
| D | L | 910 | 350 | 447 | 569 | 35,5 | 0,79 | 20199,5 |
| D | L | 880 | 400 | 440 | 561 | 37 | 0,78 | 20757 |

| | | | | | | | | |
|---|---|---|---|---|---|---|---|---|
| Erklärung zu Tabelle 2 *)Vergleichsstahl | | | | | | | | |
| **) außerhalb des beanspruchten Bereichs (HT > 500 °C) Bestimmung der Eigenschaften nach DIN EN 10002 an Flachzugproben HT: Haspeltemperatur Rp_{0.2}: 0,02 %-Dehngrenze Rₘ: Zugfestigkeit A₅:Bruchdehnung L: Längs / Q: Quer | | | | | | | | |

## Patentansprüche

1. Ferritischer Stahl, mit (in Masse-%)
0,05 bis 0,3 % Kohlenstoff
0,8 bis 3,0 % Mangan
0,4 bis 2,5 % Aluminium
weniger als 0,2 % Silizium
weniger als 0,08 % Phosphor
weniger als 0,05 % Schwefel
Rest Eisen einschließlich unvermeidbarer
Verunreinigungen,
der bei einem Kohlenstoffäquivalent von größer als 0,1 bis 0,325 mit${\text{C}}_{\text{äqu.}} \text{= % C + 1/20 % Mn + 1/20 % Cr + 1/15 % Mo}$ Aluminium in einer Menge von${\text{Al ≧ 7,6 · C}}_{\text{aqu.}} \text{- 0,36 Masse-% enthält.}$

2. Verfahren zur Herstellung eines Stahls nach Anspruch 1 mit hoher Festigkeit, guter Kaltumformbarkeit und Oberflächenbeschaffenheit im warmgewalzten Zustand und guter Kaltwalzbarkeit mit einem überwiegend aus voreutektoidem Ferrit und kleineren Anteilen an Martensit und/oder Bainit und/oder Restaustenit bestehenden Gefüge, der im Strang vergossen wird, mit einer Warmwalz-Anfangstemperatur von über 1000 °C und mit einer Warmwalz-Endtemperatur (ET) im Bereich von$\text{Ar3 - 50 °C < ET < Ar3 + 100 °C}$ warmgewalzt wird, anschließend von der Warmwalz-Endtemperatur (ET) mit einer Geschwindigkeit von 15 bis 70 K/s auf die Haspeltemperatur im Bereich unter 500 °C abgekühlt und gehaspelt wird.

3. Verfahren nach Anspruch 2,
**dadurch gekennzeichnet**, daß der Stahl zusätzlich mit (in Masse-%)
bis 0,05 % Titan
bis 0,8 % Chrom
bis 0,5 % Molybdän
bis 0,5 % Kupfer
bis 0,8 % Nickel
einzeln oder zu mehreren legiert wird.

4. Verfahren nach Anspruch 2,
**dadurch gekennzeichnet**, daß im Temperaturbereich zwischen Ar3 und Ar3 -200 °C für die Dauer von 2 bis 30 s eine Kühlpause eingelegt wird, in der die Abkühlungsgeschwindigkeit kleiner als 15 K/s ist.

5. Verwendung eines Stahls nach Anspruch 1 als Werkstoff zur Herstellung von kaltumgeformten Radscheiben.
